# EUROPÄISCHE PATENTSCHRIFT

(11) **EP 0 354 365 B1**
(45) Veröffentlichungstag und Bekanntmachung des Hinweises auf die Patenterteilung: **21.04.1993**
(21) Anmeldenummer: 89112556.9
(22) Anmeldetag: 10.07.1989
(51) Int. Cl.: C25D 11/22

(54) **Verfahren zur elektrolytischen Metallsalzeinfärbung von anodisierten Aluminiumoberflächen**
Process for electrolytically colouring anodised aluminium surfaces with metal salts
Procédé de coloration électrolytique de surfaces en aluminium anodisées avec des sels métalliques

(30) Priorität: 19.07.1988 DE 3824403
(43) Veröffentlichungstag der Anmeldung: 14.02.1990
(73) Patentinhaber: Henkel Kommanditgesellschaft auf Aktien, 40191 Düsseldorf (DE)
(72) Erfinder: Brodalla, Dieter, Dr., D-4000 Düsseldorf (DE); Lindener, Jürgen, D-4000 Düsseldorf (DE); de Riese-Meyer, Loert, Dr., D-4000 Düsseldorf (DE); Wüst, Willi, Dr., D-4030 Ratingen (DE); Schröder, Christine, D-4000 Düsseldorf (DE); Buchmeier, Willi, Dr., D-4000 Düsseldorf (DE); Föll, Jürgen, D-4000 Düsseldorf (DE)

(56) Entgegenhaltungen:
- DE-A- 2 309 453
- FR-A- 2 384 037

## Beschreibung

Die vorliegende Erfindung betrifft ein Verfahren zur elektrolytischen Metallsalzeinfärbung anodisierter Oberflächen von Aluminium und Aluminiumlegierungen, wobei man mittels Gleichstrom in saurer Lösung eine definierte Oxidschicht erzeugt und diese anschließend mittels Wechselstrom unter Verwendung eines Zinn(II)-Salze enthaltenden sauren Elektrolyten einfärbt.

Aluminium überzieht sich bekanntlich wegen seines unedlen Charakters mit einer natürlichen Oxidschicht, deren Schichtdicke im allgemeinen kleiner als 0,1 µm ist (Wernick, Pinner, Zurbrügg, Weiner; "Die Oberflächenbehandlung von Aluminium", 2. Auflage, Eugen Leuze Verlag, Saulgau/Württ., 1977).

Auf chemischem Wege (z.B. mit Chromsäure) ist es möglich, dickere modifizierbare Oxidschichten zu erzielen. Diese Schichten sind 0,2 bis 2,0 µm dick und bilden einen hervorragenden Korrosionsschutz. Diese Oxidschichten sind weiterhin vorzügliche Grundlagen für Lacke, Firnisse usw., lassen sich aber nur schwer einfärben.

Erheblich dickere Oxidschichten lassen sich erhalten, wenn man Aluminium elektrolytisch oxidiert. Dieser Vorgang wird als Anodisieren, im älteren Sprachgebrauch auch als Eloxieren bezeichnet. Als Elektrolyt dient hierbei vorzugsweise Schwefelsäure, Chromsäure oder Phosphorsäure. Auch organische Säuren wie z.B. Oxal-, Malein-, Phthal-, Salicyl-, Sulfosalicyl-, Sulfophthal-, Wein- oder Citronensäure werden bei einigen Verfahren angewendet.

Am häufigsten wird jedoch Schwefelsäure verwendet. Je nach Anodisierbedingungen kann man nach diesem Verfahren Schichtdicken von bis zu 150 µm erzielen. Für Außenanwendungen wie z.B. Fassadenverkleidungen oder Fensterrahmen genügen jedoch Schichtdicken von 20 bis 25 µm.

Die Oxidschicht besteht aus einer relativ kompakten, je nach Anodisierbedingungen bis zu 0,15 µm starken Sperrschicht direkt auf dem metallischen Aluminium, auf der sich eine poröse, röntgenamorphe Deckschicht befindet.

Die Anodisierung erfolgt in der Regel in 10 bis 20 %iger Schwefelsäure bei einer Spannung von 10 bis 20 V und der daraus resultierenden Stromdichte sowie einer Temperatur von 18 bis 22 °C innerhalb von 15 bis 60 min, je nach gewünschter Schichtdicke und Verwendungszweck.

Die so hergestellten Oxidschichten besitzen ein hohes Aufnahmevermögen für eine Vielzahl verschiedenartiger organischer und anorganischer Farbstoffe.

Nach der Einfärbung werden die gefärbten Al-Oxidoberflächen durch längeres Kochen in Wasser oder Behandeln mit Heißdampf verdichtet. Hierbei wandelt sich die Oxidschicht an der Oberfläche in eine Hydrat-Phase (AlOOH) um, wodurch infolge von Volumenvergrößerung die Poren verschlossen werden. Die so "verdichtete" Al-Oxidschicht bietet infolge ihrer hohen mechanischen Festigkeit eine gute Schutzwirkung für die eingeschlossenen Farbstoffe und das darunterliegende Metall.

Weiterhin gibt es Verfahren, bei denen man durch Behandlung mit z.B. NiF₂-haltigen Lösungen eine sogenannte Kaltverdichtung erzielen kann.

Bei der Farbanodisierung (Integralverfahren) erfolgt die Färbung direkt bei der Anodisierung. Hierzu werden jedoch spezielle Legierungen benötigt, wobei bestimmte Legierungsbestandteile als Pigmente in der gebildeten Oxidschicht zurückbleiben und den Farbeffekt hervorrufen. Anodisiert wird hier meistens in einer organischen Säure bei hohen Spannungen von mehr als 70 V. Die Farbtöne sind jedoch auf braun, bronze, grau und schwarz beschränkt. Das Verfahren liefert zwar äußerst licht- und wetterbeständige Färbungen, jedoch wird es in neuerer Zeit immer weniger angewendet, da es aufgrund des hohen Strombedarfs und der hohen Baderwärmung nicht ohne aufwendige Kühleinrichtungen kostengünstig betrieben werden kann.

Die adsorptive Färbung beruht auf der Einlagerung von organischen Farbstoffen in die Poren der Anodisierschicht.

An Farbtönen sind im Prinzip alle Bunttöne sowie schwarz möglich, wobei der Metallcharakter des Untergrundes weitgehend erhalten bleibt. Nachteilig an diesem Verfahren ist jedoch die geringe Lichtbeständigkeit vieler organischer Farbstoffe, so daß nur eine kleine Anzahl von ihnen für die Außenanwendung bauaufsichtlich zugelassen sind.

Verfahren zur anorganischen Adsorptivfärbung sind ebenfalls bekannt. Sie lassen sich unterteilen in einbadige und mehrbadige Verfahren. Bei den einbadigen Verfahren wird das zu färbende Al-Teil in eine Schwermetallsalzlösung getaucht, wobei sich in den Poren durch Hydrolyse das entsprechende gefärbte Oxid oder Hydroxid-Hydrat abscheidet.

Bei den mehrbadigen Verfahren wird das zu färbende Bauteil in Lösungen der Reaktionspartner eingetaucht, die dann einzeln in die Poren der Oxidschicht eindringen und hier das Farbpigment bilden. Derartige Verfahren haben jedoch keine größere Verbreitung gefunden.

Nachteilig bei den adsorptiven Verfahren ist weiterhin, daß die Pigmente nur in den äußersten Schichtbereich eindringen, so daß bei mechanischer Beanspruchung schnell ein Verblassen der Farbe durch Abrieb eintreten kann.

Bereits seit Mitte der dreißiger Jahre sind elektrolytische Färbeverfahren bekannt, bei denen anodisiertes Aluminium in Schwermetallsalzlösungen durch Behandlung mit Wechselstrom gefärbt werden kann. Hierbei kommen vor allem die Elemente der ersten Übergangsreihe wie Cr, Mn, Fe, Co, Ni, Cu sowie insbesondere Sn zur Anwendung. Die Schwermetallsalze werden zumeist als Sulfate eingesetzt, wobei mit Schwefelsäure ein pH-Wert von 0,1 bis 2,0 eingestellt wird. Man arbeitet bei einer Spannung von etwa 10 bis 25 V und der daraus resultierenden Stromdichte. Die Gegenelektrode kann entweder aus Graphit bzw. Edelstahl bestehen oder aus dem gleichen Material, welches im Elektrolyten gelöst ist.

Bei diesem Verfahren wird das Schwermetallpigment in der Halbperiode des Wechselstroms, in der Aluminium die Kathode ist, in die Poren der anodischen Oxidschicht hinein abgeschieden, während in der zweiten Halbperiode die Aluminiumoxidschicht durch anodische Oxidation weiter gestärkt wird. Das Schwermetall lagert sich auf dem Grund der Poren ab und bewirkt so die Färbung der Oxidschicht.

Mit verschiedenen Metallen können sehr unterschiedliche Färbungen erzeugt werden, wie z.B. mit Silber: braun-schwarz, mit Kobalt: schwarz, mit Nickel: braun, mit Kupfer: rot, mit Tellur: dunkelgold, mit Selen: rot, mit Mangan: goldgelb, mit Zink: braun, mit Cadmium: dunkelbraun, mit Zinn: champagnerfarben, bronze bis schwarz.

Hauptsächlich werden jedoch Nickel- und in letzter Zeit insbesondere Zinnsalze angewendet, wobei je nach Arbeitsweise Farbtöne erhalten werden, die von goldgelb über hellbraun und bronze bis zu dunkelbraun und schwarz variierbar sind.

Ein Problem bei der Färbung in Zinnelektrolyten ist jedoch die leichte Oxidierbarkeit des Zinns, welche bei der Anwendung schnell und unter Umständen sogar schon bei der Lagerung der Sn-Lösungen zu Ausfällungen von basischen Zinn(IV)-Oxidhydraten (Zinnsäure) führt. Wäßrige Zinn(II)-Sulfatlösungen werden bekanntermaßen schon durch die Einwirkung von Luftsauerstoff zu Zinn(IV)-Verbindungen aufoxidiert. Dies ist bei der Färbung in Zinnelektrolyten von anodisiertem Aluminium sehr unerwünscht, da es einerseits den Prozeßablauf stört (häufiges Erneuern bzw. Nachdosieren der durch Niederschlagsbildung unbrauchbaren Lösungen) und andererseits zu erheblichen Mehrkosten durch die nicht zur Färbung ausnutzbaren Zinn(IV)-Verbindungen führt. Es sind daher eine Reihe von Verfahren entwickelt worden, die sich insbesondere durch die Art der Stabilisierung der meist schwefelsauren Zinn(II)-Sulfatlösungen für die elektrolytische Aluminiumfärbung unterscheiden.

Die DE-OS 28 50 136 schlägt beispielsweise vor, dem Zinn(II)-Salze enthaltenden Elektrolyt Eisen(II)-Salze aus der Gruppe der Schwefelsäure, der Sulfonsäuren und der Amidosulfonsäuren als Stabilisatoren für die Zinn(II)-Verbindungen zuzusetzen.

Mit Abstand am häufigsten werden phenolartige Verbindungen wie Phenolsulfonsäure, Kresolsulfonsäure oder Sulfosalicylsäure eingesetzt (S.A. Pozzoli, F. Tegiacchi; Korros. Korrosionsschutz Alum., Veranst. Eur. Foed. Korros., Vortr. 88th 1976, 139-45; JP-OSen 78 13583, 78 18483, 77 135841, 76 147436, 74 31614, 73 101331, 71 20568, 75 26066, 76 122637, 54 097545, 56 081598; GB-PS 14 82 390).

Ebenfalls häufig kommen Sulfaminsäure (Amidosulfonsäure) bzw. deren Salze allein oder in Kombination mit anderen Stabilisatoren zum Einsatz (JP-OSen 75 26066, 76 122637, 77 151643, 59 190 389, 54 162637; 79 039254; GB-PS 14 82 390).

Auch mehrfunktionelle Phenole wie z.B. die Diphenole Hydrochinon, Brenzcatechin und Resorcin (JP-OSen 58 113391, 57 200221; FR-PS 23 84 037) sowie die Triphenole Phloroglucin (JP-OS 58 113391), Pyrogallol (S.A. Pozzoli, F. Tegiacchi; Korros. Korrosionsschutz Alum., Veranst. Eur. Foed. Korros., Vortr. 88th 1976, 139-45; JP-OSen 58 113391; 57 200221) bzw. Gallussäure (JP-OS 53 13583) sind in diesem Zusammenhang bereits beschrieben.

In der DE-PS 36 11 055 wird ein saurer Sn(II)-haltiger Elektrolyt mit einem Zusatz von mindestens einem löslichen Diphenylamin oder substituiertem Di-phenylaminderivat beschrieben, der das Sn(II) stabilisiert und fehlerfreie Färbungen ergibt.

Diese Verbindungen haben jedoch den Nachteil, daß sie größtenteils toxikologisch bedenklich sind und das Abwasser der Anodisierbetriebe zusätzlich belasten. Insbesondere gelten die als Stabilisatoren eingesetzten Phenole als besonders umweltbelastend.

Des weiteren werden zuweilen Reduktionsmittel wie Thioether bzw.- alkohole (DE-OS 29 21 241), Glucose (HU-PS 34779), Thioharnstoff (JP-OS57 207197), Ameisensäure (JP-OS 78 19150), Formaldehyd (JP-OSen 75 26066, 60 56095; FR-PS 23 84 037), Thiosulfate (JP-OSen 75 26066, 60 56095), Hydrazin (HU-PS 34779; JP-OS 54 162637) sowie Borsäure (JP-OSen 59 190390, 58 213898) allein oder in Kombination mit vorgenannten Stabilisatoren angewendet.

In einigen Verfahren wird auch mit Komplexbildnern wie Ascorbin-, Citronen-, Oxal-, Milch-, Malon-, Malein- sowie Weinsäure gearbeitet (JP-OSen 75 26066, 77 151643, 59 190389, 60 52597 57 207197 54 162637, 54 097545, 53 022834 79, 039254 74 028576, 59 190390 58 213898, 56 023299; HU-PS 34779; FR-PS 23 84 037).

Komplexbildner wie z. B. Weinsäure zeigen zwar einen hervorragenden Stabilisierungseffekt, was die Vehinderung von Ausfällungen aus den Färbebädern betrifft, jedoch können sie im allgemeinen die Zinn(II)-haltigen Färbebäder nicht vor Oxidation zu Zinn(IV)-Verbindungen schützen. Diese werden dann nur komplex gebunden in Lösung gehalten und können somit auch zur Färbung keinen Beitrag mehr leisten. Weiterhin können sich in stark Komplexbildner-haltigen Färbebädern Zinn(IV)-Komplexe so stark anreichern, daß beim anschließenden Verdichten diese Komplexe in den Poren der Oxidschicht hydrolisiert werden, wobei dann unlösliche Zinn(IV)-Verbindungen gebildet werden, die zu unerwünschten weißen Belägen auf den gefärbten Oberflächen führen können.

Ein weiteres wichtiges Problem bei der elektrolytischen Färbung stellt die sogenannte Streufähigkeit (Tiefenstreuung) dar, worunter man die Produkteigenschaft versteht, anodisierte Aluminiumteile, die sich in unterschiedlichem Abstand zur Gegenelektrode befinden, mit einem einheitlichen Farbton zu färben. Eine gute Streufähigkeit ist insbesondere dann wichtig, wenn die verwendeten Aluminiumteile eine komplizierte Form haben (Einfärbung der Vertiefungen), wenn die Aluminiumteile sehr groß sind und wenn aus wirtschaftlichen Gründen viele Aluminiumteile in einem Färbevorgang gleichzeitig gefärbt werden und mittlere Farbtöne erzielt werden sollen. In der Anwendung ist daher eine hohe Streufähigkeit sehr erwünscht, da Fehlproduktionen vermieden werden und die optische Qualität der gefärbten Aluminiumteile allgemein besser ist. Das Verfahren wird durch eine gute Streufähigkeit wirtschaftlicher, da mehr Teile in einem Arbeitsgang gefärbt werden können.

Der Begriff Streufähigkeit ist nicht mit dem Begriff der Gleichmäßigkeit identisch und muß von diesem streng unterschieden werden.

Die Gleichmäßigkeit betrifft eine Einfärbung mit möglichst geringen lokalen Störungen im Farbton (fleckige Einfärbung). Eine schlechte Gleichmäßigkeit ist meist durch Verunreinigungen wie Nitrat oder durch Verfahrensfehler in der Anodisation begründet. Ein guter Färbeelektrolyt darf in keinem Fall die Gleichmäßigkeit der Einfärbung beeinträchtigen.

Ein Färbeverfahren kann eine gute Gleichmäßigkeit erzielen und trotzdem eine schlechtes Streuvermögen haben; die Umkehrung ist auch möglich. Die Gleichmäßigkeit wird im allgemeinen nur von der chemischen Zusammensetzung des Elektrolyten beeinflußt, während die Streufähigkeit auch von elektrischen und geometrischen Parametern, wie beispielsweise der Form des Werkstücks oder dessen Positionierung und Größe, abhängt.

Die DE-OS 26 09 146 beschreibt ein Verfahren zur Färbung in Zinnelektrolyten, bei dem die Streufähigkeit durch die besondere Schaltungs- und Spannungsanordnung eingestellt wird.

DE-OS 20 25 284 beschreibt, daß allein die Verwendung von Zinn(II)-Ionen die Streufähigkeit heraufsetzt, insbesondere dann, wenn man Weinsäure oder Ammoniumtartrat zur Verbesserung der Leitfähigkeit zusetzt.

Die Praxis hat jedoch gezeigt, daß die alleinige Verwendung von Zinn(II)-Ionen nicht in der Lage ist, die Probleme der Einfärbung bezüglich der Streufähigkeit zu lösen. Die Verwendung von Weinsäure zur Verbesserung der Streufähigkeit ist nur von geringer Wirksamkeit, da Weinsäure lediglich die Leitfähigkeit etwas erhöht.

Eine geringfügige Erhöhung der Leitfähigkeit bringt jedoch keinen wirtschaftlichen Nutzen, da bei der Zinn(II)-Färbung eine tertiäre Stromverteilung herrscht, (die Stromverteilung ist hauptsächlich durch Oberflächenwiderstände bestimmt und nicht durch die Leitfähigkeit des Elektrolyten).

Die DE-PS 24 28 635 beschreibt die Verwendung einer Kombination von Zinn(II)- und Zinksalzen unter Zugabe von Schwefelsäure und zusätzlich Borsäure sowie aromatischen Carbon- und Sulfonsäuren (Sulfophthalsäure oder Sulfosalicylsäure). Insbesondere soll eine gute Streufähigkeit dann erzielt werden, wenn der pH-Wert zwischen 1 und 1,5 liegt. Die Einstellung des pH-Wertes auf 1 bis 1,5 ist dabei eine Grundvoraussetzung für eine gute elektrolytische Einfärbung; für eine besondere Verbesserung der Streufähigkeit kann der pH-Wert nicht entscheidend sein. Ob die zugesetzten organischen Säuren einen Einfluß auf die Streufähigkeit haben, ist nicht beschrieben. Auch ist die erzielte Streufähigkeit nicht quantitativ erfaßt.

Die DE-PS 32 46 704 beschreibt ein Verfahren zur elektrolytischen Färbung, in dem ein gutes Streuvermögen durch den Einsatz einer speziellen Geometrie im Färbebad gewährleistet wird. Außerdem sollen Kresol- und Phenolsulfonsäure, organische Substanzen wie Dextrin und/oder Thioharnstoff und/oder Gelatine eine gleichmäßige Einfärbung gewährleisten.

Nachteil dieses Verfahrens ist der hohe Investitionsaufwand, welcher für die Erstellung der mechanischen Einrichtungen benötigt wird.

Der Zusatz von Abscheidungsinhibitoren wie Dextrin, Thioharnstoff und Gelatine hat nur geringen Einfluß auf die Streufähigkeit, da sich der Abscheidungsprozeß beim elektrolytischen Färben von dem der galvanischen Verzinnung wesentlich unterscheidet. Eine Möglichkeit, die Verbesserungen in der Streufähigkeit zu messen, wird auch hier nicht angegeben.

Der vorliegenden Erfindung liegt die Aufgabe zugrunde, ein verbessertes Verfahren zur elektrolytischen Metallsalzeinfärbung anodisierter Oberflächen von Aluminium und Aluminiumlegierungen zur Verfügung zu stellen, wobei man zunächst mittels Gleichstrom in saurer Lösung eine definierte Oxidschicht erzeugt und diese anschließend mittels Wechselstrom oder gleichstromüberlagertem Wechselstrom unter Verwendung eines Zinn(II)-Salze enthaltenden sauren Elektrolyten einfärbt. Insbesondere bestand die Aufgabe der vorliegenden Erfindung darin, die in dem Elektrolyten enthaltenen Zinn(II)-Salze durch Zusatz geeigneter, die obengenannten Nachteile nicht besitzende Verbindungen weitgehend vor einer Oxidation zu Zinn(IV)-Verbindungen zu schützen.

Eine weitere Aufgabe der vorliegenden Erfindung bestand darin, in Kombination mit neuen, die Zinn(II)-Salze stabilisierenden Verbindungen zusätzlich die Streufähigkeit bei der elektrolytischen Metallsalzeinfärbung zu verbessern.

Zusätzlich sollten die zugesetzten Verbindungen dazu dienen, die zur Nachdosierung der verbrauchten Badlösungen benötigten konzentrierten Sn(II)-sulfatlösungen (bis zu 200 g Sn ²⁺/1) in ihrer Lagerstabilität zu verbessern.

Die Aufgabe der vorliegenden Erfindung, ein verbessertes Verfahren zur elektrolytischen Metallsalzeinfärbung anodisierter Oberflächen von Aluminium und Aluminiumlegierungen zur Verfügung zu stellen, wobei man zunächst mittels Gleichstrom in saurer Lösung eine definierte Oxidschicht erzeugt und diese anschließend mittels Wechselstrom oder gleichstromüberlagertem Wechselstrom unter Verwendung eines Zinn(II)-Salze enthaltenden sauren Elektrolyten einfärbt, wird dadurch gelöst, daß der Elektrolyt 0,01 g/l bis zur Löslichkeitsgrenze eine oder mehrere, die Zinn(II)-Salze stabilisierende wasserlösliche Verbindungen der allgemeinen Formeln (I) bis (IV)
enthält, wobei
- R₁: für Wasserstoff, Alkyl, Aryl, Alkylaryl, Alkylarylsulfonsäure, Alkylsulfonsäure sowie deren Alkalimetallsalze mit jeweils 1 bis 22 C-Atomen,
- R₂: für Wasserstoff, Alkyl, Aryl, Alkylaryl, Alkylarylsulfonsäure, Alkylsulfonsäure und deren Alkalimetallsalze mit jeweils 1 bis 22 C-Atomen,
- R₃: für einen oder mehrere Wasserstoff- und/oder Alkyl-, Aryl-, Alkylarylreste mit 1 bis 22 C-Atomen und
- R₄ und R₅: für einen oder mehrere Wasserstoff-, Alkyl-, Aryl- und/oder Alkylarylreste, Sulfonsäure, Alkylsulfonsäure, Alkylarylsulfonsäure sowie deren Alkalimetallsalze mit 1 bis 22 C-Atomen
stehen,
wobei wenigstens einer der Reste R₁, R₂ und R₃ für einen Rest ungleich Wasserstoff steht.

Die Variation in den Kettenlängen ist dahingehend zu verstehen, daß die erfindungsgemäß einzusetzenden Verbindungen eine ausreichende Wasserlöslichkeit besitzen.

Gegenüber bekannten Stabilisatoren für Zinn(II)-Verbindungen, wie beispielsweise Pyrogallol, weisen die erfindungsgemäß verwendeten, Zinn(II)-Salze stabilisierenden Verbindungen keine Abwasserprobleme im Hinblick auf stark toxische Abwässer auf.

Gemäß einer bevorzugten Ausführungsform der vorliegenden Erfindung werden Elektrolyte verwendet, die vorzugsweise 0,1 bis 2 g/l der die Zinn(II)-Salze stabiliserenden Verbindungen nach den Formeln (I) bis (IV) enthalten.

Eine weitere bevorzugte Ausführungsform der vorliegenden Erfindung besteht darin, daß als stabilisierende Substanz in den o.g. Konzentrationen 2-tert.-Butyl-1,4-dihydroxybenzol (tert.-Butylhydrochinon), Methylhydrochinon, Trimethylhydrochinon, 4-Hydroxy-2,7-naphthalin-disulfonsäure und/oder p-Hydroxyanisol eingesetzt wird.

Gemäß einer Ausführungsform der vorliegenden Erfindung können dem Elektrolyten zur Verbesserung der Streufähigkeit 1 bis 50 g/l, vorzugsweise 5 bis 25 g/l, p-Toluolsulfonsäure und/oder 2-Naphthalinsulfonsäure zugesetzt werden.

Obwohl die Verwendung von Eisen(II)-Salzen aus der Gruppe der Sulfonsäuren in Zinn(II)-Salze enthaltenden sauren Elektrolyten prinzipiell bekannt ist (DE-OS 28 50 136), war es überraschend, daß beispielsweise p-Toluolsulfonsäure allein kaum als stabilisierende Verbindung für Zinn(II)-Salze wirkt, daß aber andererseits durch die Verwendung von p-Toluolsulfonsäure die Streufähigkeit bei der elektrolytischen Einfärbung von anodisierten Aluminiumoberflächen verbessert wird.

Üblicherweise erfolgt die Färbung mit Hilfe einer Zinn(II)-Sulfatlösung, die etwa 3 bis 20 g, vorzugsweise 7 bis 16 g Zinn pro Liter enthält. Es wird bei einem pH-Wert von 0,35 bis 0,5, entsprechend 16 bis 22 g Schwefelsäure pro Liter, bei einer Temperatur von etwa 14 bis 30 °C eingefärbt. Die Wechselspannung oder gleichstromüberlagerte Wechselspannung (50 Hz) wird vorzugsweise bei 10 bis 25 V, vorzugsweise 15 bis 18 V mit einem Optimum von etwa 17 V ± 3 V eingestellt. Im Sinne der vorliegenden Erfindung ist der Begriff "gleichstromüberlagerter Wechselstrom" einem wechselstromüberlagerten Gleichstrom gleichzusetzen. Angegeben ist jeweils der Wert der Klemmenspannung. Die Färbung beginnt bei einer hieraus resultierenden Stromdichte von meist etwa 1 A/dm², die dann jedoch auf einen konstanten Wert von 0,2 bis 0,5 A/dm² abfällt. Je nach Spannung, Metallkonzentration im Färbebad und Tauchzeiten werden unterschiedliche Töne erhalten, die zwischen champagnerfarben über verschiedene Bronzetöne bis schwarz variieren können.

In einer weiteren Ausführungsform ist das Verfahren der vorliegenden Erfindung dadurch gekennzeichnet, daß der Elektrolyt zusätzlich 0,1 bis 10 g/l Eisen, vorzugsweise in der Form von Eisen-(II)-Sulfat, enthält.

Gemäß einer weiteren Ausführungsform ist das Verfahren der vorliegenden Erfindung dadurch gekennzeichnet, daß der Elektrolyt weitere Schwermetallsalze neben Zinn enthält, beispielsweise Nickel, Cobalt, Kupfer und/oder Zink (siehe Wernick et al, loc. cit.).

Im Hinblick auf die einzusetzenden Mengen an Schwermetall-Ionen gilt: Vorzugsweise liegt die Summe der Schwermetall-Ionen - einschließlich Zinn - im Bereich von 3 bis 20 g/l, insbesondere im Bereich von 7 bis 16 g/l. Beispielsweise enthält ein derartiger Elektrolyt 4 g/l Sn(II)-Ionen und 6 g/l Ni(II)-Ionen, beides in Form von Sulfat-Salzen.

Ein solcher Elektrolyt zeigt die gleichen Färbeeigenschaften wie ein Elektrolyt der nur 10 g/l Sn(II) oder nur 20 g/l Nickel enthält. Ein Vorteil besteht in der geringeren Abwasserbelastung durch Schwermetallsalze.

Fig. 1 gibt eine prinzipielle Möglichkeit des Aufbaus eines Färbebades zur Beurteilung der Streufähigkeit wieder, wobei das Aluminiumblech als Arbeitselektrode dient. Die übrigen geometrischen Faktoren sind der Figur zu entnehmen.

Das erfindungsgemäße Verfahren soll anhand der folgenden Beispiele näher erläutert werden:

### Beispiele

### Beispiel 1

### Schnelltest zur Beurteilung der Lagerstabilität von Färbebädern

Die Beispiele in Tabelle 1 geben die Ergebnisse zur Lagerstabilität von Färbebädern wieder.

Es wurde jeweils ein wäßriger Elektrolyt hergestellt, der jeweils 10 g/l H₂SO₄ und SnSO₄ sowie entsprechende Mengen eines- Stabilisators enthielt. 1-l-Lösungen wurden bei Raumtemperatur mit einem Magnetrührer kräftig gerührt und über eine Glasfritte mit 12 l/h reinem Sauerstoff begast. Der Gehalt an Sn(II)-Ionen wurde dabei ständig jodometrisch erfaßt.

### Beispiel 2

### Test zur Beurteilung der Stabilisierungswirkung von Additiven in Färbebädern unter elektrischer Belastung

Die Beispiele in Tabelle 2 geben die Ergebnisse der Sn(II)-Konzentrationsänderung in Färbebädern unter elektrischer Belastung wieder. Es wurde jeweils ein wäßriger Elektrolyt hergestellt, der 10 g/l Sn(II)Ionen, 20 g/l H₂SO₄ und entsprechende Mengen eines Stabilisators enthielt. Die Dauerelektrolyse erfolgte mit Edelstahlelektroden. Die fließende Strommenge wurde mit einem Ah-Zähler registriert. Das charakteristische Verhalten der zu färbenden Oxidschicht wurde durch entsprechende Sinusverzerrung des Wechselstromes bei hoher kapazitiver Belastung simuliert. Die Menge an durch Elektrodenreaktionen oxidierten Sn(II)-Ionen wurde durch laufende jodometrische Titration des Elektrolyten sowie durch gravimetrische Bestimmung des reduktiv abgeschiedenen Sn und der Differenz aus der Summe dieser beiden Werte zur Ausgangsmenge an gelöstem Sn(II) ermittelt. Als Maß für die stabilisierende Wirkung wurde der Ah-Wert gewählt, bei dem eine Absenkung der Sn(II)-Konzentration durch oxidative Reaktion an den Elektroden um 5 g/l nicht mehr verhindert werden kann.

### Beispiel 3

### Elektrolytische Einfärbung

Es wurden Probebleche der Dimension 50 mm x 500 mm x 1 mm wie in Fig. 1 dargestellt aus dem DIN-Werkstoff Al 99.5 (Werkstoff-Nr. 3.0255) konventionell vorbehandelt (entfettet, gebeizt, dekapiert, gespült) und nach dem GS-Verfahren (200 g/l H₂SO₄, 10 g/l Al, Luftdurchsatz 8 m³/m² h, 1.5 A/dm², 18 °C) 50 min anodisiert. Es ergab sich hierbei ein Schichtaufbau von etwa 20 µm. Die so vorbehandelten Bleche wurden wie in den folgenden Beispielen näher beschrieben, elektrolytisch eingefärbt.

### Beispiel 3.1 bis 3.4 und Vergleichsbeispiele 2 und 3

Die Versuchsbleche wurden, wie in Fig. 1 dargestellt, in einer speziellen Testkammer 135 s lang gefärbt. Die Färbespannung wurde hierbei zwischen 15 und 21 V variiert. Das Färbebad enthielt neben 10 g/l Sn²⁺ und 20 g/l H₂SO₄ als Badadditiv noch unterschiedliche Mengen p-Toluolsulfonsäure (3.1-3.3) oder 2-Naphthalinsulfonsäure (3.4) (10 g/l). In Vergleichsbeispiel 2 wurden 10 g/l Phenolsulfonsäure und in Vergleichsbeispiel 3 10 g/l Sulfophthalsäure entsprechend eingesetzt. Ziel der Versuche sollte es sein, die Verbesserung der Tiefenstreuung der so eingefärbten Al-Bleche bei Zusatz von p-Toluolsulfonsäure und 2-Naphthalinsulfonsäure zum Färbebad zu verdeutlichen. Die Ergebnisse der Tiefenstreumessungen unter Zusatz von 0, 10 und 20 g/l p-Toluolsulfonsäure und 2-Naphthalinsulfonsäure bei Färbespannungen von 15, 18 und 21 V sind in Tab. 3 dargestellt.

### Ermittlung der Streufähigkeit

Zunächst wird die Zinnverteilung auf dem Testblech an 10 verschiedenen Stellen in Längsrichtung gemessen.

Begonnen wird 1 cm vom Rand in Schritten von 5 cm.

Die Messung erfolgt mit einem Streulichtreflektometer gegen den Weißstandard TiO₂ (99 %).

Der Zinngehalt berechnet sich daraus wie folgt:
R = Reflektivität in %

Der mittlere Sn-Gehalt ist dann:

Die Streufähigkeit ergibt sich dann daraus wie folgt:

**Tabelle 3**

| Ergebnis der Tiefenstreumessungen (%) bei Variation der Färbespannung und der zugesetzten Menge an streufähigkeitbeeinflussender Substanz. | | | | | | |
|---|---|---|---|---|---|---|
| Beispiel | 3.1 | 3.2 | 3.3 | 3.4 | Vgl.2 | Vgl.3 |
| | Gehalt Streuverbesserer (g/l) | | | | | |
| Färbespannung (V) | 0 | 10 | 20 | 10 | 10 | 10 |
| 15 | 44% | 52% | 76% | 51% | 49% | 46% |
| 18 | 56% | 74% | 90% | 71% | 60% | 59% |
| 21 | 76% | 88% | 93% | 86% | 80% | 79% |

### Beispiel 4

Dieses Beispiel verdeutlicht die Verbesserung der Tiefenstreuung bei gleichzeitigem Zusatz von p-Toluolsulfonsäure und tert.-Butylhydrochinon. Die Bleche wurden wie in Beispiel 3 beschrieben, vorbehandelt und anschließend elektrolytisch eingefärbt. Die Ergebnisse dieser Testreihe sind in Tab. 4 dargestellt.

**Tabelle 4**

| Ergebnis der Tiefenstreumessungen (%) bei Zusatz von tert.-Butylhydrochinon + p-Toluolsulfonsäure zum Färbebad | | |
|---|---|---|
| Färbespannung (V) | Badadditiv | |
| | tert.-Butylhydrochinon (2 g/l) | tert.-Butylhydrochinon (2 g/l) + p-Toluolsulfonsäure (20 g/l) |
| 15 | 43% | 82% |
| 18 | 59% | 96% |

### Beispiel 5

Analog Beispiel 3 enthielt das Färbebad entsprechend den Beispielen 3.2 und 3.3 anstelle von 10 g/l Sn²⁺ hierbei 4 g/l Sn²⁺ und 6 g/l Ni²⁺. Es resultierten die gleichen Ergebnisse bei der Teifenstreumessung.

Mit nur 10 g/l Schwefelsäure werden etwas dunklere Färbungen erzielt als mit 20 g/l Schwefelsäure.

## Patentansprüche

1. Verfahren zur elektrolytischen Metallsalzeinfärbung anodisierter Oberflächen von Aluminium und Aluminiumlegierungen, wobei man zunächst mittels Gleichstrom in saurer Lösung eine definierte Oxidschicht erzeugt und diese anschließend mittels Wechselstrom oder gleichstromüberlagertem Wechselstrom unter Verwendung eines Zinn(II)-Salze enthaltenden sauren Elektrolyten einfärbt, dadurch gekennzeichnet, daß der Elektrolyt 0,01 g/l bis zur Löslichkeitsgrenze eine oder mehrere, Zinn(II)-Salze stabilisierende wasserlösliche Verbindungen der allgemeinen Formeln (I) bis (IV) enthält, wobei
R₁ für Wasserstoff, Alkyl, Aryl, Alkylaryl, Alkylarylsulfonsäure, Alkylsulfonsäure sowie deren Alkalimetallsalze mit jeweils 1 bis 22 C-Atomen,
R₂ für Wasserstoff, Alkyl, Aryl, Alkylaryl, Alkylarylsulfonsäure, Alkylsulfonsäure und deren Alkalimetallsalze mit jeweils 1 bis 22 C-Atomen,
R₃ für einen oder mehrere Wasserstoff- und/oder Alkyl-, Aryl-, Alkylarylreste mit 1 bis 22 C-Atomen und
R₄ und R₅ für einen oder mehrere Wasserstoff-, Alkyl-, Aryl- und/oder Alkylarylreste, Sulfonsäure, Alkylsulfonsäure, Alkylarylsulfonsäure sowie deren Alkalimetallsalze mit 1 bis 22 C-Atomen
stehen,
wobei wenigestens einer der Reste R₁, R₂ und R₃ für einen Rest ungleich Wasserstoff steht.

2. Verfahren nach Anspruch 1, dadurch gekennzeichnet, daß der Elektrolyt 0,1 bis 2 g/l der die Zinn(II)-Salze stabilisierenden Verbindungen enthält.

3. Verfahren nach Ansprüchen 1 und 2, dadurch gekennzeichnet, daß die stabilisierenden Verbindungen ausgewählt sind aus 2-tert.-Butyl-1,4-dihydroxybenzol, Methylhydrochinon, Trimethylhydrochinon, 4-Hydroxy-2,7-naphthalin-disulfonsäure und/oder p-Hydroxyanisol.

4. Verfahren nach Ansprüchen 1 bis 3, dadurch gekennzeichnet, daß der Elektrolyt 1 bis 50 g/l, vorzugsweise 5 bis 25 g/l p-Toluolsulfonsäure und/oder Naphtalinsulfonsäure enthält.

5. Verfahren nach Ansprüchen 1 bis 4, dadurch gekennzeichnet, daß der Elektrolyt 3 bis 20 g/l, vorzugsweise 7 bis 16 g/l in Form von Zinn(II)-Sulfat, Zinn enthält, und man bei einem pH-Wert von 0,1 bis 2, vorzugsweise bei einem pH-Wert von 0,35 bis 0,5, und einer Temperatur von 14 bis 30 °C bei einer Wechselspannung mit einer Frequenz von 50 Hz bei einer Klemmenspannung von 10 bis 25 V, vorzugsweise 15 bis 18 V und der daraus resultierenden Stromdichte elektrolytisch einfärbt.

6. Verfahren nach Anspruch 5, dadurch gekennzeichnet, daß der Elektrolyt 0,1 bis 10 g/l Eisen, vorzugsweise als Eisen(II)-sulfat, enthält.

7. Verfahren nach Anspruch 6, dadurch gekennzeichnet, daß der Elektrolyt weitere färbende Schwermetallsalze von Nickel, Cobalt, Kupfer und/oder Zink enthält.

8. Verfahren nach Anspruch 7, dadurch gekennzeichnet, daß die Gesamtmenge an Zinn und weiterem färbenden Schwermetallsalz im Elektrolyt 3 bis 20 g/l und vorzugsweise 7 bis 16 g/l beträgt.

9. Verfahren nach Anspruch 8, dadurch gekennzeichnet, daß der Elektrolyt 4 g/l Zinn in Form von wasserlöslichem Zinn(II)-Salz und 6 g/l Nickel in Form von wasserlöslichem Nickelsalz enthält.

## Claims

1. A process for electrolytically colouring anodized surfaces of aluminium and aluminium alloys with metal salts, in which a defined oxide layer is first produced with direct current in acidic solution and is then coloured with alternating current or alternating current superimposed on direct current using an acidic electrolyte containing tin(II) salts, characterized in that the electrolyte contains from 0.01 g/l to the solubility limit of one or more water-soluble compounds stabilizing tin(II) salts and corresponding to general formulae (I) to (IV) in which
R₁ represents hydrogen, alkyl, aryl, alkylaryl, alkylarylsulfonic acid, alkylsulfonic acid and alkali metal salts thereof containing 1 to 22 C atoms,
R₂ represents hydrogen, alkyl, aryl, alkylaryl, alkylarylsulfonic acid, alkylsulfonic acid and alkali metal salts thereof containing 1 to 22 C atoms,
R₃ represents one or more hydrogen and/or alkyl, aryl, alkylaryl radicals containing 1 to 22 C atoms and
R₄ and R₅ represent one or more hydrogen, alkyl, aryl and/or alkylaryl radicals, sulfonic acid, alkylsulfonic acid, alkylarylsulfonic acid and alkali metal salts thereof containing 1 to 22 C atoms,
at least one of the substituents R₁, R₂ and R₃ not being hydrogen.

2. A process as claimed in claim 1, characterized in that the electrolyte contains 0.1 to 2 g/l of the compounds stabilizing the tin(II) salts.

3. A process as claimed in claims 1 and 2, characterized in that the stabilizing compounds are selected from 2-tert.butyl-1,4-dihydroxybenzene, methyl hydroquinone, trimethyl hydroquinone, 4-hydroxy-2,7-naphthalene disulfonic acid and/or p-hydroxyanisole.

4. A process as claimed in claims 1 to 3, characterized in that the electrolyte contains 1 to 50 g/l and preferably 5 to 25 g/l p-toluene sulfonic acid and/or naphthalenesulfonic acid.

5. A process as claimed in claims 1 to 4, characterized in that the electrolyte contains 3 to 20 g/l and preferably 7 to 16 g/l tin in the form of tin(II) sulfate and electrolytic colouring is carried out at a pH value of 0.1 to 2, preferably at a pH value of 0.35 to 0.5, at a temperature of 14 to 30°C, at an a.c. voltage with a frequency of 50 Hz, at a terminal voltage of 10 to 25 V and preferably 15 to 18 V and at the resulting current density.

6. A process as claimed in claim 5, characterized in that the electrolyte contains 0.1 to 10 g/l iron, preferably in the form of iron(II) sulfate.

7. A process as claimed in claim 6, characterized in that the electrolyte contains other colouring heavy metal salts of nickel, cobalt, copper and/or zinc.

8. A process as claimed in claim 7, characterized in that the total quantity of tin and other colouring heavy metal salt in the electrolyte is from 3 to 20 g/l and preferably from 7 to 16 g/l.

9. A process as claimed in claim 8, characterized in that the electrolyte contains 4 g/l tin in the form of water-soluble tin(II) salt and 6 g/l nickel in the form of water-soluble nickel salt.

## Revendications

1. Procédé de coloration électrolytique de surfaces anodisées en aluminium et en alliages d'aluminium, dans lequel on produit en premier lieu à l'aide de courant continu en solution acide une couche définie d'oxyde, et on met en couleurs celle-ci ensuite, à l'aide de courant alternatif superposé au courant continu en utilisant un électrolyte acide contenant des sels d'étain (II), caractérisé en ce que l'électrolys renferme de 0,01 g/l jusqu' à la limite de solubilité d'un ou plusieurs composés solubles dans l'eau, qui stabilisent les sels d'étain (II), répondant aux formules générales (I) à (IV) dans lesquelles :
- R1 représente de l'hydrogène, un alcoyle, un aryle, un alcoylaryle, un acide alcoylaryl sulfonique, un acide alcoylsulfonique ainsi que leurs sels de métal alcalin ayant respectivement 1 à 22 atomes de carbone,
- R2 représente de l'hydrogène, un alcoyle, un aryle, un alcoylaryle, un acide alcoylaryl sulfonique , un acide alcoylsulfonique, et leurs sels de métal alcalin,ayant respectivement de 1 à 22 atomes de carbone,
- R3 représente un ou plusieurs hydrogènes, un ou des radicaux alcoyle, aryle et/ou alcoylaryle ayant de 1 à 22 atomes de carbone, et
- R4 et R5 représentent un ou plusieurs hydrogènes, radicaux alcoyle, aryle, et/ou alcoylaryle, acides sulfoniques, acides alcoylsulfoniques, acides alcoylarylsulfoniques ainsi que leurs sels de métal alcalin ayant de 1 à 22 atomes de carbone
dans lesquelles au moins un des restes R1, R2 et R3 représentent un radical différent de l'hydrogène.

2. Procédé selon la revendication 1, caractérisé en ce que l'électrolyte renferme de 0,1 à 2 g/l de composés qui stabilisent les sels d'étain (II).

3. Procédé selon les revendication 1 et 2, caractérisé en ce que les composés stabilisés sont choisis dans le groupe formé du 2-terbutyl 1,4-dihydroxybenzène, de la méthylhydroquinone, de la triméthyhydroquinone, l'acide 4-hydroxy naphtylène 2,7-disulfonique, et/ou du p-hydroxyanisol.

4. Procédé selon les revendication 1 à 3, caractérisé en ce que l'électrolyte renferme de 1 à 50 g/l, de préférence de 5 à 25 g/l d'acide p-toluène sulfonique et/ou d'acide naphtalène sulfonique.

5. Procédé selon les revendications 1 à 4, caractérisé en ce que l'électrolyte renferme de 3 à 20 g/l, de préférence de 7 à 16 g/l sous forme de sulfate stanneux (II), d'étain et que l'on met en coloration par électrolyse à une valeur de pH allant de 0,1 à 2, de préférence à une valeur de pH de 0,35 à 0,5, et à une température allant de 14 à 30°C, à une tension alternative avec une fréquence de 50 Hz à une tension aux bornes de 10 à 25 V, de préférence 15 à 18 V et à la densité de courant qui en résulte.

6. Procédé selon la revendication 5, caractérisé en ce que l'électrolyte renferme de 0,1 à 10 g/l de fer, de préférence sous forme de sulfate ferreux (II).

7. Procédé selon la revendication 6, caractérisé en ce que l'électrolyte renferme d'autres sels colorants de métaux lourds de nickel, de cobalt, de cuivre, et/ou de zinc.

8. Procédé selon la revendication 7, caractérisé en ce que la quantité totale en étain et un autre sel colorant de métal lourd dans l'électrolyte s'élève de 3 à 20 g/l et de préférence de 7 à 16 g/l.

9. Procédé selon la revendication 8, caractérisé en ce que l'électrolyte renferme 4 g/l d'étain sous forme d'un sel stanneux (II) soluble dans l'eau et 6 g/l de nickel sous forme d'un sel de nickel soluble dans l'eau.
